# FASCICULE DE BREVET EUROPEEN

(11) **EP 1 180 073 B1**
(45) Date de publication et mention de la délivrance du brevet: **12.02.2003**
(21) Numéro de dépôt: 00929613.8
(22) Date de dépôt: 12.05.2000
(51) Int. Cl.: B43K 1/12

(54) **POINTE D'ECRITURE ET PROCEDES DE TRAITMENT D'UN ELEMENT LONGIFORME DESTINE A FORMER UNE TELLE POINTE D'ECRITURE**
SCHREIBSPITZE UND VERFAHREN ZUR BEHANDLUNG EINES LÄNGLICHEN ELEMENTES FÜR DIE HERSTELLUNG EINER SOLCHEN SCHREIBSPITZE
NIB FOR WRITING AND METHODS FOR TREATING A LONGITUDINAL ELEMENT FROM WHICH A WRITING NIB OF THIS TYPE IS TO BE FORMED

(30) Priorité: 14.05.1999 FR 9906312
(43) Date de publication de la demande: 20.02.2002
(73) Titulaire: CONTE S.A., 62205 Boulogne sur Mer Cédex (FR)
(72) Inventeur: DUEZ, José, F-62200 Boulogne sur Mer (FR); BEDHOME, Vincent, F-62240 Desvres (FR); CHAVATTE, Philippe, F-62360 Hesdin-L'Abbe (FR)
(74) Mandataire: Hennion, Jean-Claude
(86) Numéro de dépôt international: FR0001294
(87) Numéro de publication internationale: WO00069654

(56) Documents cités:
- EP-A- 0 726 166
- EP-A- 0 857 586
- FR-A- 1 418 087
- FR-A- 1 476 355
- FR-A- 1 550 995
- GB-A- 1 152 342

## Description

La présente invention concerne le domaine des articles d'écriture, plus particulièrement les pointes d'écriture de grande porosité assurant le transfert de l'encre depuis un réservoir d'encre liquide ou un réservoir fibreux jusqu'à l'extrémité de ladite pointe faisant office de tête d'écriture.

La pointe d'écriture est nécessairement en saillie par rapport au corps de l'article que tient l'utilisateur lorsqu'il écrit. L'encre consommée sur le support est remplacée au fur et à mesure par de l'encre provenant du réservoir et transférée par capillarité dans la pointe d'écriture. Lorsque l'article n'est plus utilisé, un capuchon est emboîté sur le corps de l'article, de manière à recouvrir la pointe d'écriture, d'une part pour la protéger des chocs éventuels et d'autre part pour éviter son séchage. En effet, si l'extrémité en saillie de la pointe d'écriture reste à l'air libre, le solvant de l'encre qui se trouve dans cette extrémité s'évapore tandis que les pigments de l'encre y demeurent. Ce phénomène peut être rédhibitoire en ce sens que la réutilisation de l'article peut poser des difficultés, voire même être impossible même s'il reste une quantité importante d'encre dans le réservoir.

Pour éviter cet inconvénient, les producteurs d'articles d'écriture ont déjà proposé un certain nombre de solutions de manière à augmenter la durée possible de séjour à l'air libre d'une pointe d'écriture sans inconvénient majeur pour la réutilisation de l'article.

Une première approche de solution consiste dans une modification de la composition de l'encre, en ajoutant des additifs du type filmogènes. Lors de l'évaporation du solvant, il se forme en surface de la pointe d'écriture un film qui limite la poursuite de l'évaporation, film de très faible résistance mécanique, de sorte que ce film est éliminé lorsque l'utilisateur applique de nouveau la pointe d'écriture sur le support.

C'est une approche comparable qui a été adoptée dans le document J 54019826 qui prévoit l'enduction de la pointe d'écriture avec un haut polymère imperméable aux gaz et facilement pelable. Il peut s'agir, par exemple, d'une résine copolymère de chlorure de vinyle et d'acétate de vinyle ou une résine copolymère EVA. Dans ce document, une telle enduction est prévue uniquement pour empêcher l'évaporation de l'encre et le séchage de la pointe lors du stockage et du transport des articles d'écriture, sachant que l'enduction de haut polymère peut être aisément retirée avant usage.

Dans FR-A-1418087 une pointe d'écriture constituée d'un tronçon d'un élément longiforme cohérent d'un matériau de grande porosité et un procédé de sa fabrication sont décrits, selon lequel on met les fibres synthétiques en faisceau en créant des interstices suffisants pour permettre le passage de l'encre à l'intérieur de la mèche formé par les fibres et on lie les fibres par une résine synthétique. Ensuite on imbibe ladite mèche avec une solution de résine synthétique, la solution imbibant les fibres **une à une**, le faisceau est ensuite retiré. Le problème à résoudre dans D1 est l'abrasion augmentée et le manque de rigidité des fibres qui rend impossible l'écriture en petits caractères.

Le premier but que s'est fixé le demandeur est de proposer une pointe d'écriture, qui pallie l'inconvénient précité en augmentant de manière conséquente la durée possible de séjour à l'air libre de ladite pointe d'écriture sans effets rédhibitoires pour l'utilisation de l'article.

Ce but est parfaitement atteint par la pointe d'écriture qui de manière connue est constituée d'un tronçon d'un élément longiforme d'un matériau de grande porosité, avec au moins une première extrémité conformée en tête d'écriture.

De manière caractéristique les pores et / ou capillaires dudit matériau sont obturés sur une épaisseur e limitée sur la périphérie extérieure longitudinale de l'élément longiforme à l'exception de la première extrémité.

De préférence, s'agissant d'un élément longiforme de section transversale circulaire , d'un diamètre de l'ordre de 2 à 15 mm , l'épaisseur e est de l'ordre de 0,01 à 1mm.

Selon une première variante de réalisation , la pointe d'écriture comporte un agent colmatant qui obture les pores et/ou les capillaires dudit matériau sur ladite épaisseur e.

Cette variante s'applique notamment lorsque l'élément longiforme est un jonc qui est constitué de fibres préalablement liées entre elles par un liant . Par exemple s'agissant de fibres acryliques liées entre elles par une mélamine formol , l'agent colmatant peut également être une mélamine formol. Par exemple s'agissant de fibres en polyester, l'agent colmatant peut être soit une mélamine à catalyse acide soit une mélamine urée-formol soit une résine epoxy bicomposant soit une résine polyuréthanne bicomposant.

Dans une seconde variante de réalisation, l'élément longiforme étant constitué d'un matériau thermo-fusible, l'obturation des pores et/ou des capillaires est obtenue par une thermofusion localisée dudit matériau'sur ladite épaisseur e. Cette seconde variante s'applique en particulier lorsque l'élément longiforme est constitué de micro-billes frittées.

C'est un autre but de l'invention que de proposer des procédés de traitement d'élément longiforme de grande porosité destinés à former les pointes d'écriture précitées, selon la première et la seconde variantes.

S'agissant de la première variante, le procédé selon l'invention consiste à imprégner un élément longiforme cohérent de grande porosité, en continu, par un bain colmatant dont l'agent colmatant est inerte vis-à-vis des composants de l'encre, dans des conditions, notamment de concentration, de tension de surface, de viscosité et de temps, telles que ledit bain diffuse dans l'élément longiforme sur une épaisseur limitée e de sa périphérie et à réaliser le durcissement de l'agent colmatant.

Lors de la fabrication de la pointe d'écriture à partir de l'élément longiforme, celui-ci va être découpé en tronçons et chaque tronçon va être usiné au moins à l'extrémité destinée à former la tête d'écriture. Ce faisant, les zones centrales des extrémités découpées et usinées, sont exemptes d'agent colmatant et permettent le transfert normal de l'encre. Par contre, l'agent colmatant a obturé les pores ou capillaires en surface de l'élément longiforme, ce qui crée une barrière pour l'évaporation du solvant de l'encre.

La plupart des pointes d'écriture sont constituées à partir de fibres qui se présentent sous la forme d'un câble ou ruban et qui sont réunies et collées entre elles par un liant pour former un élément longiforme cohérent, dénommé jonc. Dans ce cas, préférentiellement, on met en oeuvre dans le procédé de l'invention, ledit liant comme agent colmatant. Cette disposition particulière présente un grand nombre d'avantages. Les liants utilisés pour former des pointes d'écriture à partir de fibres sont bien connus. Il n'y a donc aucun risque de choisir comme agents colmatants de tels liants en ce qui concerne la stabilité dans le temps et l'inertie vis-à-vis de l'encre. De plus, les producteurs maîtrisent parfaitement les techniques de découpe et d'usinage des pointes d'écriture mettant en oeuvre les fibres et les liants connus. Le fait de colmater la périphérie de la pointe d'écriture avec le même agent n'est donc pas de nature à perturber sensiblement le fonctionnement des outillages traditionnels, contrairement à ce qui pourrait se passer si l'on utilisait un autre composé comme agent colmatant.

S'agissant notamment d'une pointe d'écriture à base de fibres acryliques, le composé faisant office de liant et d'agent colmatant est de préférence une mélamine à catalyse acide.

Le durcissement de l'agent colmatant est généralement obtenu par un simple traitement thermique (chauffage ou refroidissement) de l'élément longiforme, après l'opération d'imprégnation.

Selon la seconde variante de réalisation, le procédé de l'invention consiste à réaliser un choc thermique sur la périphérie longitudinale de l'élément longiforme ou du tronçon d' élément longiforme exception faite de la première extrémité conformée en tête d'écriture, en sorte d'obtenir la thermofusion localisée du matériau thermofusible sur l'épaisseur e*.*

Les conditions opératoires de ce choc thermique sont fonction du matériau constitutif de l'élément longiforme. S'agissant notamment d'un élément longiforme en micro-billes de polypropylène , le choc thermique est réalisé à une température comprise entre 200 et 300°C pendant une durée de 1 à 10 s.

La présente invention sera mieux comprise à la lecture de la description qui va être faite d'un exemple de mise en oeuvre du procédé de traitement d'un jonc de fibres acryliques destinées à la fabrication d'une pointe d'écriture, illustrée par le dessin annexé dans lequel :
- la figure 1 est une représentation schématique d'une installation mettant en oeuvre ledit procédé et,
- la figure 2 est une représentation en perspective d'une pointe d'écriture obtenue à partir du jonc ainsi traité.

Dans les articles à encre liquide ou à réservoir fibreux, l'encre est transférée par un élément longiforme cohérent de grande porosité, permettant de transférer grâce à sa capillarité l'encre du réservoir jusqu'à la tête d'écriture au fur et à mesure de la consommation de celle-ci.

Selon une première variante de réalisation, cette pointe d'écriture est réalisée à partir d'un câble de filaments continus ou d'un ruban de fibres discontinues, notamment acryliques juxtaposées et liées les unes aux autres pour former un jonc cohérent. Ce jonc continu est découpé pour former des tronçons de longueur déterminée, dont au moins une extrémité est usinée pour former la tête d'écriture. Les conditions de cet usinage sont fonction du type d'article d'écriture envisagé. Ce peut être un usinage en double biseau et à bout arrondi comme dans le document EP 0 857 586 ou de toute autre forme adéquate.

L'encre qui est consommée par dépôt sur le support d'écriture est remplacée au fur et à mesure par l'encre qui diffuse dans la pointe d'écriture, à travers les pores et capillaires.

Selon l'invention, on réalise un traitement adéquat du jonc dans lequel vont être débitées les pointes d'écriture de manière à limiter le phénomène rédhibitoire de séchage de la pointe lorsque l'article reste décapuchonné, c'est-à-dire lorsque la pointe d'écriture reste à l'air libre pendant une durée importante, de plusieurs heures voire de plusieurs jours.

Dans cette première variante , le traitement de l'invention consiste à imprégner le jonc en déplacement continu par un bain de traitement contenant un agent colmatant. On dénomme agent colmatant un composé apte à remplir les pores ou capillaires du matériau constitutif du câble de manière telle que, après durcissement dudit composé, les pores ou capillaires soient bouchées et que soit ainsi créée une barrière sensiblement imperméable à l'air, empêchant ou limitant l'évaporation du solvant de l'encre.

Après avoir été imprégné, le jonc subit donc une opération complémentaire réalisant le durcissement de l'agent colmatant. Cette opération dépend du type de composé utilisé comme agent colmatant dans le bain de traitement. C'est généralement un traitement thermique nécessitant un apport de chaleur, pour évaporer le solvant du bain ou pour réticuler ou pour polymériser l'agent colmatant ou encore nécessitant un refroidissement lorsque l'agent colmatant est par exemple une paraffine appliquée à chaud.

Les conditions opératoires dans lesquelles s'effectuent l'imprégnation doivent être déterminées de manière à ce que la diffusion de l'agent colmatant se fasse sur une épaisseur e limitée de la périphérie longitudinale extérieure du câble. L'épaisseur e doit être suffisante pour que le réseau capillaire ou poreux superficiel soit bien obturé et créer ce phénomène de barrière. Il n'est pas souhaitable que cette épaisseur e soit importante dans la mesure où la présence de l'agent colmatant diminue d'autant l'efficacité du jonc en ce qui concerne sa fonction première qui est de transférer l'encre par capillarité.

S'agissant d'un jonc de section circulaire dont le diamètre est compris entre 2 et 15 mm, il a été constaté que l'épaisseur e de diffusion de l'agent colmatant devait être comprise entre 0,01 et 0,5 mm.

Sur la figure 1, on a représenté très schématiquement les deux phases de traitement de l'invention grâce à un dispositif 1 comprenant successivement sur le trajet du jonc 2 une tête d'imprégnation 3 et un four de durcissement 4.

La tête d'imprégnation est constituée d'un réservoir 5, contenant le bain de traitement 6. Les deux parois verticales 7, 7' en regard l'une de l'autre du réservoir 5 sont percées de deux ouvertures 8, 8' exactement conformées comme la section transversale du jonc 2. Chaque ouverture 8, 8' est prolongée vers l'extérieur par un épaulement 9, 9', notamment annulaire lorsque la section transversale du jonc est circulaire.

La mise en oeuvre du procédé se fait en introduisant le jonc 2 à travers les épaulements 9, 9' et les ouvertures 8, 8' de la tête d'imprégnation et à travers les ouvertures 10, 10' du four de durcissement 4.

Le jonc est tracté en continu à travers la tête d'imprégnation 3 et le four de durcissement 4.

Comme indiqué ci-dessus, la dimension des ouvertures 8, 8' et des épaulements 9, 9' est ajustée à la section transversale du jonc 2 de manière à ce que le jonc 2 forme lui-même, avec la paroi intérieure des épaulements 9, 9', un joint d'étanchéité, empêchant la sortie directe du bain de traitement 6.

Lors du déplacement continu du jonc 2 à travers la tête d'imprégnation 3, le bain de traitement 6 diffuse naturellement à travers les pores et capillaires se trouvant en périphérie extérieure longitudinale du jonc 2. Cette diffusion se fait sur une épaisseur e. L'agent colmatant qui est contenu dans le bain de traitement et qui a diffusé sur cette épaisseur est ensuite durci du fait du passage du câble 2 dans le four de durcissement 4.

Il est aisé, pour l'homme du métier, d'ajuster et contrôler l'épaisseur e en réglant un certain nombre de paramètres qui influent sur la diffusion du bain de traitement et donc de l'agent colmatant, notamment de la viscosité du bain, du temps de contact, des tensions de surface du jonc et du bain, de la concentration du bain en agent colmatant (extrait sec).

L'agent colmatant a pour fonction d'obturer les pores et/ou capillaires qui se trouvent sur la périphérie superficielle extérieure du câble 2. Cet agent colmatant doit impérativement être insoluble et inerte chimiquement par rapport aux différents constituants de l'encre qui seront utilisés dans l'article d'écriture, et notamment le solvant de cette encre.

Ce peut être une paraffine à très haut point de fusion, par exemple avec un grade à 67-70° C, qui sera utilisée dans un article d'écriture avec l'encre à base d'alcool. Ce pourra être une résine époxy ou polyuréthanne à deux composants.

Cependant, préférentiellement, lorsque le jonc 2 est réalisé à partir de fibres qui sont liées entre elles, on met en oeuvre comme agent colmatant le même composé ayant servi comme liant des fibres.

Etant donné que de tels liants déjà utilisés par les producteurs de pointes d'écriture, ceux-ci connaissent parfaitement leur insolubilité et leur inertie chimique par rapport aux encres utilisées. De plus, les producteurs maîtrisent parfaitement les opérations de découpe et d'usinage des joncs correspondants de sorte qu'ils seront à-même très facilement de s'adapter à la découpe et à l'usinage des joncs, selon l'invention, puisque les composants sont les mêmes et que seule la quantité d'agent liant/colmatant est augmentée. Ceci évite les risques inhérents à l'introduction d'un autre composant, notamment les risques d'encrassage des différents outils servant à la découpe et à l'usinage de la pointe.

Le jonc 2' obtenu à la sortie du four de durcissement est découpé en tronçons de longueur L, chaque tronçon étant destiné à constituer une pointe d'écriture 11, tel qu'illustré à la figure 2. Dans cet exemple, seule l'extrémité avant 12 de la pointe 11 a été usinée pour former la tête d'écriture 13, l'extrémité arrière 14 résultant de la découpe transversale du jonc 2'. L'extrémité avant 12 est taillée en biseau, avec le bout arrondi formant la tête d'écriture 13.

La pointe d'écriture 11 comporte donc une portion postérieure cylindrique 16 et une portion antérieure convergente 17, terminée par la tête d'écriture 13.

Dans la portion postérieure cylindrique 16, les pores ou capillaires situées sur la périphérie extérieure sont colmatées par un agent colmatant 15 sur une épaisseur e.

Pendant son assemblage dans un article d'écriture, la pointe 11 se remplit d'encre, de manière connue, dans les capillaires de la zone centrale non colmatée des fibres. Cette zone centrale 18 s'étend depuis l'extrémité arrière 14 jusqu'à la tête d'écriture 13. Cette zone centrale 18 est entourée, dans la portion postérieure cylindrique 16, de la zone périphérique extérieure 19 dans laquelle se trouve l'agent colmatant 15, cette zone périphérique créant une barrière sensiblement imperméable à l'air, empêchant ou limitant l'évaporation du solvant de l'encre.

Ainsi, lorsque la pointe d'écriture 11 est positionnée dans l'article d'écriture, l'extrémité arrière 14 est directement en contact avec l'encre du réservoir qui diffuse par capillarité à travers les fibres non colmatées de la zone centrale 18 jusqu'à la tête d'écriture 13.

En ce qui concerne la partie en saillie en dehors du corps de l'article d'écriture, seule la portion antérieure convergente 17 comporte des fibres imbibées d'encre qui peuvent être directement à l'air libre. Il revient à l'homme du métier de choisir le mode d'usinage de cette portion 17 de manière à limiter sa surface d'échange avec l'air libre tout en gardant une tête d'écriture 13 acceptable.

Dans le cas d'un jonc de fibres acryliques, l'agent colmatant 15 est de préférence une mélamine formol à catalyse acide, qui est également utilisée comme liant des fibres acryliques entre elles dans la constitution du jonc 2. Il peut s'agir d'une mélamine formol à 90% d'extraits secs, par exemple commercialisée par la firme HOECHST dans la gamme dénommée MAPRENAL ou par la firme MONSANTO dans la gamme dénommée RESIMENE.

A titre d'exemple, les conditions suivantes ont été mises en oeuvre avec ladite mélamine formol : vitesse de déplacement du jonc de 30 cm/mn pour une longueur d'imprégnation de 3 cm, température ambiante, viscosité du bain ajustée avec des agents thixotropants (bentonite, silice ou épaississant polyuréthanne) à environ 10 000 cPo, tension de surface du bain de 0,023 N/m à 0,025 N/m 23 à 25 dynes/cm.

Dans le cas d'un jonc de fibres en polyester, l'agent colmatant est de préférence une mélamine à catalyse acide, une mélamine urée-formol, une résine époxy à deux composants ou une résine polyuréthanne à deux composants.

Selon une seconde variante de réalisation, la pointe d'écriture est réalisée à partir de micro-billes frittées. Dans ce cas les micro-billes sont placées, dans un moule dont la configuration intérieure est celle qui est recherchée pour la pointe d'écriture et le frittage est obtenu par un traitement thermique adéquat permettant de réaliser par le liaisonnement entre les différentes micro-billes la structure microporeuse souhaitée.

Selon cette seconde variante, le procédé de traitement de l'invention consiste à réaliser un choc thermique sur le tronçon d'élément longiforme, exception faite de la première extrémité conformée en tête d'écriture et de la face transversale de la seconde extrémité, en sorte d'obtenir la thermofusion localisée des micro-billes en périphérie longitudinale du tronçon sur une épaisseur e limitée. Les conditions opératoires de ce choc thermique sont déterminées en sorte que la thermofusion localisée des micro-billes permette d'obtenir une obturation des pores superficiels de l'élément longiforme. Il n'y a donc pas dans ce cas d'apport d'un agent colmatant mais mise en oeuvre du matériau constitutif des micro-billes comme agent colmatant des pores superficiels.

Dans un exemple de réalisation où les micro-billes étaient en polypropylène, le choc thermique a été réalisé à une température comprise entre 200 et 300°C, de préférence de l'ordre de 270°C, pendant une durée de 1 à 10 s, de préférence de l'ordre de 5 s.

Il est à noter que la thermofusion localisée en surface des micro-billes a pour effet technique secondaire une augmentation de la résistance mécanique de l'élément longiforme. Jusqu'à présent, s'agissant d'un élément longiforme réalisé à partir de micro-billes frittées , sa porosité était limitée du fait d'une résistance mécanique insuffisante. En augmentant la résistance mécanique grâce à la zone périphérique thermo-fondue, il devient possible d'augmenter corrélativement la porosité de la zone médiane qui assure le transfert de l'encre. Ce même résultat pourrait éventuellement être obtenu en mettant en oeuvre le procédé de la première variante à savoir l'imprégnation d'un agent colmatant.

## Revendications

1. Pointe d'écriture constituée d'un tronçon d'un élément longiforme cohérent d'un matériau de grande porosité , avec au moins une première extrémité conformée en tête d'écriture **caractérisée en ce que** les pores et/ou capillaires dudit matériau sont obturés sur une épaisseur e limitée sur la périphérie extérieure longitudinale de l'élément longiforme à l'exception de la première extrémité en tête d'écriture.

2. Pointe selon la revendication 1 **caractérisée en ce que** s'agissant d'un élément longiforme de section transversale circulaire , d'un diamètre de l'ordre de 2 à 15mm , l'épaisseur e est de l'ordre de 0,01 à 1mm.

3. Pointe selon l'une des revendications 1 ou 2 **caractérisée en ce qu'**elle comporte un agent colmatant qui obture les pores et/ou les capillaires dudit matériau sur ladite épaisseur e.

4. Pointe selon la revendication 3 **caractérisée en ce que** l'élément longiforme est un jonc constitué de fibres acryliques liées entre elles par une mélamine formol et **en ce que** l'agent colmatant est également une mélamine formol.

5. Pointe selon la revendication 3 **caractérisée en ce que** l'élément longiforme est un jonc constitué de fibres en polyester et **en ce que** l'agent colmatant est une mélamine à catalyse acide, une mélamine-urée-formol, une résine époxy bicomposant ou une résine polyuréthanne bicomposant.

6. Pointe selon l'une des revendications 1 ou 2 **caractérisée en ce que** l'élément longiforme est constitué de microbilles frittées et **en ce que** les pores sont obturés par thermofusion localisée desdites microbilles sur ladite épaisseur e.

7. Procédé de traitement d'un élément longiforme cohérent de grande porosité destiné à former une pointe d'écriture selon l'une des revendications 3 à 5, **caractérisé en ce qu'**il consiste à imprégner ledit élément longiforme (2), en continu, par un bain colmatant (6) dont l'agent colmatant (15) est inerte vis-à-vis des composants de l'encre, dans des conditions, notamment de viscosité, de temps, de tensions de surface et de concentration , telles que ledit bain (6) diffuse dans l'élément longiforme (2) sur une épaisseur limitée e de sa périphérie longitudinale et à réaliser le durcissement de l'agent colmatant (15).

8. Procédé selon la revendication 7 **caractérisé en ce que** l'élément longiforme (2) étant un jonc constitué de fibres qui sont solidarisées par un liant , on met en oeuvre ledit liant comme agent colmatant.

9. Procédé selon la revendication 8 **caractérisé en ce que** le jonc étant à base de fibres acryliques, l'agent liant et colmatant est une mélamine formol à catalyse acide.

10. Procédé selon l'une des revendications 7 à 9 **caractérisé en ce que** le durcissement de l'agent colmatant est obtenu par traitement thermique de l'élément longiforme.

11. Pointe d'écriture obtenue par tronçonnage et usinage d'un élément longiforme de grande porosité traité selon le procédé de la revendication 7.

12. Procédé de traitement d'un tronçon d'élément longiforme cohérent de grande porosité destiné à former une pointe d'écriture selon la revendication 6, **caractérisé en ce que**, ledit tronçon étant obtenu par moulage et frittage de microbilles, il consiste à réaliser un choc thermique périphérique longitudinal sur le tronçon, exception faite de la première extrémité conformée en tête d'écriture, en sorte d'obtenir la thermofusion localisée des microbilles sur une épaisseur e.

13. Procédé selon la revendication 12 **caractérisé en ce que**, le choc thermique est réalisé à une température comprise entre 200 et 300°C pendant une durée de 1 à 10 secondes.

## Patentansprüche

1. Schreibspitze aus einem Stück eines zusammenhängenden länglichen Elements aus einem Material mit hoher Porosität, bei dem mindestens ein erstes Ende als Schreibspitze geformt ist, **dadurch gekennzeichnet, dass** die Poren und/oder Kapillaren dieses Materials verschlossen sind in einer Dicke e, die auf den äußeren longitudinalen Umfang des länglichen Elements begrenzt ist, mit Ausnahme des ersten Endes in Form eines Schreibkopfes.

2. Schreibspitze nach Anspruch 1, **dadurch gekennzeichnet, dass** es sich dabei um ein längliches Element mit kreisförmigem Querschnitt handelt, das einen Durchmesser in der Größenordnung von 2 bis 15 mm und eine Dicke e in der Größenordnung von 0,01 bis 1 mm hat.

3. Schreibspitze nach einem der Ansprüche 1 oder 2, **dadurch gekennzeichnet, dass** sie ein Abdichtungsmittel umfasst, das die Poren und/oder die Kapillaren des Materials in der genannten Dicke e verschließt.

4. Schreibspitze nach Anspruch 3, **dadurch gekennzeichnet, dass** das längliche Element ein Stab aus Acrylfasem ist, die durch ein Melamin-Formol-Harz miteinander verbunden sind, und dass das Abdichtungsmittel ebenfalls ein Melamin-Formol-Harz ist.

5. Schreibspitze nach Anspruch 3, **dadurch gekennzeichnet, dass** das längliche Element ein Stab ist, der aus Polyesterfasern besteht, und dass das Abdichtungsmittel ein Melamin mit saurer Katalyse, ein Melamin-Harnstoff-Formol-Harz, ein Zwei-Komponenten-Epoxyharz oder ein Zwei-Komponenten-Polyurethanharz ist.

6. Schreibspitze nach einem der Ansprüche 1 oder 2, **dadurch gekennzeichnet, dass** das längliche Element aus gesinterten Mikrokugeln besteht und dass die Poren durch lokale Thermofusion der Mikrokugeln in der genannten Dicke e verschlossen sind.

7. Verfahren zum Behandeln eines zusammenhängenden länglichen Elements mit hoher Porosität, das zur Herstellung einer Schreibspitze nach einem der Ansprüche 3 bis 5 verwendet werden soll, **dadurch gekennzeichnet, dass** es darin besteht, dass man das längliche Element (2) kontinuierlich mit einem Abdichtungsmittel-Bad (6), in dem das Abdichtungsmittel (15) gegenüber den Bestandteilen von Tinte bzw. Druckfarbe inert ist, unter solchen Bedingungen, insbesondere bei einer solchen Viskosität, für eine solche Zeit, bei solchen Oberflächenspannungen und bei einer solchen Konzentration imprägniert, dass das Bad (6) in das längliche Element (2) über eine begrenzte Dicke e seines longitudinalen Umfangs diffundiert, und dass man das Abdichtungsmittel (15) härtet.

8. Verfahren nach Anspruch 7, **dadurch gekennzeichnet, dass** man bei dem länglichen Element (2), das ein Stab aus Fasern darstellt, die durch ein Bindemittel miteinander verbunden sind, dieses Bindemittel als Abdichtungsmittel verwendet.

9. Verfahren nach Anspruch 8, **dadurch gekennzeichnet, dass** bei dem Stab, der ein solcher auf Basis von Acrylfasern ist, das Bindemittel und das Abdichtungsmittel ein Melamin-Formol-Harz mit saurer Katalyse ist.

10. Verfahren nach einem der Ansprüche 7 bis 9, **dadurch gekennzeichnet, dass** die Aushärtung des Abdichtungsmittels durch thermische Behandlung des länglichen Elements durchgeführt wird.

11. Schreibspitze, die durch Zuschneiden und maschinelles Bearbeiten eines länglichen Elements mit hoher Porosität, das nach dem Verfahren nach Anspruch 7 behandelt worden ist, erhältlich ist.

12. Verfahren zum Behandeln eines Stückes eines zusammenhängenden länglichen Elements von hoher Porosität, das zur Herstellung einer Schreibspitze nach Anspruch 6 verwendet werden soll, wobei das genannte Stück durch Formen und Sintern von Mikrokugeln hergestellt worden ist, wobei das Verfahren darin besteht, dass man einen thermischen Schock auf den longitudinalen Umfang des Stückes mit Ausnahme des ersten Endes desselben, das zu einer Schreibspitze geformt ist, so einwirken lässt, dass eine lokale Thermofusion der Mikrokugeln über eine Dicke e erhalten wird.

13. Verfahren nach Anspruch 12, **dadurch gekennzeichnet, dass** die thermische Schockbehandlung bei einer Temperatur zwischen 200 und 300 °C für eine Dauer von 1 bis 10 s durchgeführt wird.

## Claims

1. A nib constituted by a segment of a coherent, elongate element of high porosity material, with at least a first end shaped to form a writing tip, the nib being **characterized in that** the pores and/or capillaries of said material are blocked over a limited thickness e at the longitudinal outer periphery of the elongate element, with the exception of the first end forming a writing tip.

2. A nib according to claim 1, **characterized in that** for an elongate element of circular cross-section, having a diameter lying in the range 2 mm to 15 mm, the thickness e lies in the range 0.01 mm to 1 mm.

3. A nib according to claim 1 or 2, **characterized in that** it includes a sealing agent which blocks the pores and/or the capillaries of said material over said thickness e.

4. A nib according to claim 3, **characterized in that** the elongate element is a rod that is constituted by acrylic fibers that are held together by an MF resin, and **in that** the sealing agent is also an MF resin.

5. A nib according to claim 3, **characterized in that** the elongate element is a rod that is constituted by polyester fibers, and **in that** the sealing agent is an acid-catalyzed melamine resin, a melamine ureaformaldehyde resin, a two-component epoxy resin, or a two-component polyurethane resin.

6. A nib according to claim 1 or 2, **characterized in that** the elongate element is constituted by sintered microbeads, and **in that** the pores are blocked by localized hot-melting of said microbeads over said thickness e.

7. A method of treating a coherent high porosity, elongate element designed to form a nib according to any one of claims 3 to 5, the method being **characterized in that** it consists firstly in continuously impregnating said elongate element (2) with a sealing bath (6) having a sealing agent (15) that is inert relative to the components of the ink, impregnation being performed under conditions of viscosity, of time, of surface tensions, and of concentration in particular, such that said bath (6) diffuses into the elongate element (2) over a limited thickness e at its longitudinal periphery, and said method consists secondly in setting the sealing agent (15).

8. A method according to claim 7, **characterized in that** the elongate element (2) is a rod that is constituted by fibers that are secured by a binder, and said binder is used as the sealing agent.

9. A method according to claim 8, **characterized in that** the rod is based on acrylic fibers, and the binding and sealing agent is an acid-catalyzed MF resin.

10. A method according to any one of claims 7 to 9, **characterized in that** the sealing agent is set by subjecting the elongate element to heat treatment.

11. A nib obtained by cutting into segments and machining a high porosity elongate element treated according to the method of claim 7.

12. A method of treating a segment of coherent high porosity, elongate element designed to form a nib according to claim 6, the method being **characterized in that** said segment is obtained by molding any sintering microbeads, and said method consists in applying a longitudinal, peripheral, thermal shock over the segment, with the exception of the first end which forms the writing tip, so as to obtain localized hot-melting of the microbeads over a thickness e.

13. A method according to claim 12, **characterized in that** the thermal shock is performed at a temperature lying in the range 200°C to 300°C for a period of 1 second (s) to 10 s.
